# FASCICULE DE BREVET EUROPEEN

(11) **EP 0 157 711 B1**
(45) Date de publication et mention de la délivrance du brevet: **09.12.1987**
(21) Numéro de dépôt: 85420041.7
(22) Date de dépôt: 11.03.1985
(51) Int. Cl.: C22F 1/04

(54) **Procédé d'obtention de produits en alliages al-li-mg-cu à ductilité et isotropie élevées**
Verfahren zur Herstellung von Gegenständen aus Al-Li-Mg-Cu Legierungen mit hoher Duktilität und Isotropie
Process for the manufacture of objects from Al-Li-Mg-Cu alloys with high ductibility and isotropy properties

(30) Priorité: 15.03.1984 FR 8404481
(43) Date de publication de la demande: 09.10.1985
(73) Titulaire: PECHINEY RHENALU, 92400 Courbevoie (FR)
(72) Inventeur: Meyer, Philippe, F-38500 Voiron (FR)
(74) Mandataire: Séraphin, Léon

## Description

L'invention concerne un procédé d'obtention de produits en alliages à base d'AI contenant essentiellement Li, Mg et Cu comme élément d'alliages principaux et possédant une ductilité et une isotropie élevées.

Les gammes de fabrication classique qui comportent notamment une homogénéisation des produits initiaux obtenus soit par coulée ou soit par métallurgie des poudres, scalpage éventuel, transformation à chaud, transformation à froid avec un ou plusieurs recuits intermédiaires si nécessaire, mise en solution et revenu, avec un éventuel écrouissage de déten- tionnement entre ces deux dernières opérations, conduisent, sur les alliages de la famille AI-Li-Mg-Cu, à des caractéristiques mécaniques de traction (charge de rupture Rm, limite élastique Rp 0,2 et ductilité A %) variant de façon très importante en fonction de la direction de prélèvement par rapport à la direction principale de transformation à chaud et à froid (sens long) des produits.

Ceci est particulièrement vrai pour les produits plats tels que les plaques, les largets, les bandes ou les tôles. Il en résulte des inconvénients bien connus lors de la mise en forme ultérieure, par exemple, lors de l'emboutissage d'un tôle (formation de cornes, ruptures locales, etc.... ) ou lors de l'utilisation finale.

La méthode selon l'invention permet d'améliorer considérablement l'isotropie des caractéristiques mécaniques des produits en alliage type AI-Li-Mg-Cu, tout en améliorant également leur ductilité.

Elle consiste à imposer à un produit homogénéisé une transformation à chaud à une température inférieure à 420°C, en général comprise entre 100 et 400°C et de préférence entre 300 et 350°C jusqu'aux dimensions finales désirées ou jusqu'à des dimensions intermédiaires. Lorsque les dimensions finales sont directement atteintes, cette transformation à chaud est suivie des traitements classiques de mise en solution (en général entre 500° et 550°C suivant l'alliage) et des traitements thermomécaniques de durcissement structural.

Le produit intermédiaire est généralement amené aux dimensions finales par transformation à froid, en pratiquant un ou plusieurs recuits intermédiaires, si cela est nécessaire. Ceux-ci peuvent être pratiqués juste avant la transformation à froid et/ou au cours de celle-ci. Dans ce cas, au moins un de ces recuits est effectué dans un domaine de temprérature compris entre 200 et 550°C. Les temps de maintien sont de l'ordre de quelques minutes à plusieurs heures, les durées les plus courtes étant généralement associées aux températures les plus élevées.

Il a été remarqué que la vitesse de refroidissement après ce (ou ces) recuit(s) intermédiaire(s) est un paramètre important du procédé et doit, de préférence, être comprise entre 1500°C/sec et 30°C/heure. Les vitesses supérieures à 1500°C/sec sont difficiles à atteindre industriellement, sauf sur produit de très faible épaisseur, et les vitesses inférieures à 30°C/heure n'apportent pas d'amélioration sensible à l'isotropie.

Le (ou les) recuit(s) intermédiaire(s) peut être conduit, comme cela est connu, soit dans des fours à bain de sel (nitrite-nitrate, nitrate-nitrate), soit dans des fours à air ventilé statiques, ou dans des fours à passage.

Après transformation à froid, les produits subissent les traitements habituels de mise en solution, trempe et traitement thermomécaniques de durcissement structural, la mise en solution constituant ipso facto le recuit final.

L'invention sera mieux comprise à l'aide des exemples suivantes, relatifs à des tôles, étant entendu que celle-ci est applicable à d'autres formes de produits corroyés tels que des produits forgés, matricés ou filés.

Les figures 1 et 2 représentent en cordonnées polaires les variations des caractéristiques mécaniques de traction obtenues sur des tôles suivant le sens de prélèvement selon des gammes classiques (repères A à F) ou selon l'invention (repères 1 et 2).

### Exemple 1

Un alliage contenant (en poids) 2,76% Li - 1,32% Cu - 1,04% Mg - 0,11 % Zr - 0,02% Fe - 0,02% Si, reste AI, a été coulé sous forme d'une plaque de 300 x 100 mm, homogénéisée à 533°C, 24 heures, scalpée et laminée à chaud à 470°C - 420°C jusqu'à 5 mm d'épaisseur.

A partir de cette ébauche, les transformations à chaud et à froid jusqu'à 1,6 mm d'épaisseur ont été pratiquées dans les conditions reportées au Tableau I, conformément à une gamme classique, le laminage à chaud (LAC) ayant eu lieu entre 470 et 420°C environ, et le laminage à froid (LAF) à la température ambiante.

Ces tôles ont subi ensuite une mise en solution à 533°C pendant 30 minutes (four ventilé), une trempe à l'eau froide, une traction contrôlée de 3,5%, puis un revenu de 24 heures à 190°C.

Des éprouvettes de traction ont été prélevées dans les directions 0° (sens long L), 30°, 60° et 90° (sens travers long TL) par rapport à la direction de laminage.

### Gamme 1

Recuit en bain de sel 533°C - 7 mn
Trempe: eau froide
Laminage: à froid jusqu'à 1,6 mm
Mise en solution: 30' à 533°C en bain de sel
Trempe: eau froide
Traction: contrôlée 3,5%
Revenu: 24 h à 190°C

### Gamme 2

Recuit en four à air 533°C - 7 mn
Refroidissement: lent (25°C/heure)
Laminage: à froid jusqu'à 1,6 mm
Mise en solution: 30' à 533°C en bain de sel
Trempe: eau froide
Traction contrôlée: 3,5%
Revenu: 24 h à 190°C

### Gamme 3

Recuit en four à air 350°C - 1 h 30
Refroidissement lent (25°C/heure)
Laminage: à froid jusqu'à 1,6 mm
Mise en solution: 30' à 533°C en bain de sel Trempe: eau froide
Traction: contôlée 3,5%
Revenu: 24 h à 190°C

Les éprouvettes de traction ont été prélevées dans les mêmes conditions que ci-dessus.

Les résultats obtenus sont reportés au Tableau Il et représentés graphiquement sur les figures 1 et 2.

### Exemple 2

Un alliage contenant (% en poids) 2,10% Li - 2,38% Cu - 1,30% Mg - 0,11 % Zr - 0,02% Fe - 0,02% Si, reste AI, a été coulé en plaque (300 x 100 mm), homogénéisée à 526°C pendant 24 heures, laminée entre 350 et 300°C jusqu'à 3,2 mm d'épaisseur, recuite à 350°C pendant 1 h 30 en four à air, refroidissement lent (20°C/heure), laminée à froid jusqu'à 1,6 mm d'épaisseur, mise en solution à 526°C pendant 30 minutes, trempée à l'eau froide, tractionnée de 2% et revenue 20 heures à 190°C.

Les résultats d'essais de traction obtenus dans différentes directions sont reportés au Tableau III.

### Exemple 3

Un alliage contenant (% en poids) 2,7% Li - 1,6% Cu - 1,0% Mg - 0,11 % Zr - 0,04% Fe - 0,03% Si, reste AI, a été coulé et transformé conformément aux conditions relatives à l'exemple 2, sauf en ce qui concerne la traction contrôlée après trempe portée à 5%.

Les résultats de traction obtenus sont reportés dans le Tableau IV.

Les exemples suivant l'invention montrent clairement que la gamme appliquée conduit à des produits hautement isotropes dont l'allongement est généralement supérieur à 7%.

## Revendications

1. Procédé d'obtention de produits en alliages à base d'AI contenant essentiellement Li, Mg et Cu comme éléments d'alliage principaux comprenant l'élaboration, une homogénéisation, une trasforma- tion à chaud, éventuellement une transformation à froid avec des recuits intermédiaires si nécessaire, une mise en solution, une trempe, une déformation à froid contrôlée éventuelle et un revenu, caractérisé en ce que la transformation à chaud a lieu dans le domaine des températures compris entre 100 et 420°C.

2. Procédé selon la revendication 1, caractérisé en ce qu'au moins un des recuits intermédiaires pratiqués avant la transformation à froid et/ou lors de celle-ci est effectué dans le domaine de température compris entre 200 et 550°C.

3. Procédé selon la revendication 1 ou 2, caractérisé en ce que la vitesse de refroidissement après le (ou les) recuit(s) intermédiaire(s) est comprise entre 1500°C/sec et 30°C/heure.

4. Procédé selon l'une des revendications 1 à 3, caractérisé en ce que le domaine de la transformation à chaud s'étend entre 100 et 400°C.

5. Procédé selon la revendication 4, caractérisé en ce que ce demaine s'étend entre 300 et 350°C.

## Patentansprüche

1. Verfahren zur Herstellung von Legierungsprodukten auf Aluminiumbasis mit im wesentlichen Li, Mg und Cu als Hauptlegierungselemente durch Verhüttung, Homogenisierung, Warmumwandlung, ggf. Kaltumwandlung mit Zwischenglühungen, wenn notwendig, Inlösungbringen, Abschreckung, ggf. kontrollierter Kaltverformung und Ausglühung, dadurch gekennzeichnet, dass die Warmumwandlung bei einer Temperatur von 100 bis 420°C erfolgt.

2. Verfahren nach Anspruch 1, dadurch gekennzeichnet, dass mindestens eine der Zwischenausglühungen vor und/oder während der Kaltumwandlung bei einer Temperatur von 200 bis 550°C durchgeführt wird.

3. Verfahren nach Anspruch 1 oder 2, dadurch gekennzeichnet, dass die Abkühlung nach der (den) Zwischenausglühung(en) mit einer Geschwindigkeit von 1500°C/s bis 30°C/h durchgeführt wird.

4. Verfahren nach einem der Ansprüche 1 bis 3, dadurch gekennzeichnet, dass die Warmumwandlung im Bereich von 100 bis 400°C durchgeführt wird.

5. Verfahren nach Anspruch 4, dadurch gekennzeichnet, dass die Warmumwandlung in einem Bereich von 300 bis 350°C durchgeführt wird.

## Claims

1. A process for producing products of AI-base alloys essentially containing Li, Mg and Cu as principal alloy elements comprising melting and casting, a homogenization operation, a hot transformation operation, optionally a cold transformation operation with intermediate annealing operations if required, a solution treatment, a quenching operation, an optional controlled cold deformation operation and a tempering operation characterised in that the hot transformation operation is carried out in the range of temperatures of between 100 and 420°C.

2. A process according to claim 1 characterised in that at least one of the intermediate annealing operations carried out before the cold transformation operation and/or during same is carried out in the temperature range of between 200 and 550°C.

3. A process according to claim 1 or claim 2 characterised in that the rate of cooling after the intermediate annealing operation or operations is between 1500°C/second and 30°C/hour.

4. A process according to one of claims 1 to 3 characterised in that the range of the hot transformation operation extends between 100 and 400°C.

5. A process according to claim 5 characterised in that said range extends between 300 and 350°C.
